# FASCICULE DE BREVET EUROPEEN

(11) **EP 0 378 479 B1**
(45) Date de publication et mention de la délivrance du brevet: **18.08.1993**
(21) Numéro de dépôt: 90400076.7
(22) Date de dépôt: 10.01.1990
(51) Int. Cl.: D06F 75/38, C23D 5/00

(54) **Semelle de fer émaillée**
Emaillierte Bügeleisensohle
Enamelled iron sole plate

(30) Priorité: 11.01.1989 FR 8900251
(43) Date de publication de la demande: 18.07.1990
(73) Titulaire: SEB S.A., F-21260 Selongey (FR)
(72) Inventeur: Maurin, Bruno, F-69360 Saint-Symphorien d'ozon (FR); Piera, Henri, F-74000 Annecy (FR)
(74) Mandataire: Derambure, Christian

(56) Documents cités:
- EP-A- 0 200 647
- EP-A- 0 206 121
- DE-A- 2 508 479
- DE-A- 2 616 168
- GB-A- 2 091 527
- US-A- 2 270 316

## Description

La présente invention concerne une semelle de fer à repasser, notamment à vapeur, dont la surface destinée à être appliquée sur les articles à repasser est revêtue d'émail.

Actuellement, les semelles des fers à repasser sont réalisées en métal (acier inoxydable ou aluminium) dont la surface est polie. On a pensé en effet que le meilleur moyen d'obtenir une bonne qualité de repassage était d'utiliser une semelle à surface la moins rugueuse possible, de façon à obtenir un bon transfert thermique entre la semelle et les articles à repasser, tout en réduisant le coefficient de frottement, ce qui améliore la "glisse" du fer sur les articles.

De telles semelles polies sont cependant sensibles aux rayures et aux taches surtout lorsqu'elles sont en aluminium.

La demanderesse a éliminé cet inconvénient en proposant des semelles de fer revêtues d'une couche d'émail, comme décrit dans son brevet français 2 581 402.

Elle a constaté par ailleurs que cette couche d'émail améliorait de façon surprenante la "glisse" de la semelle du fer, notamment à chaud.

La demanderesse a poursuivi ses recherches dans le but d'améliorer la qualité du repassage et en particulier la glisse de la semelle des fers à repasser.

De nombreuses tentatives ont été effectuées dans cette voie. En particulier, le brevet américain 2 270 316 décrit une semelle de fer à repasser dont la surface comporte une multitude de sillons microscopiques obtenus par abrasion à la toile émeri ou analogue, et s'étendant dans la direction longitudinale de la semelle. La surface ainsi gravée est revêtue d'une fine couche de chrome qui épouse le profil des sillons sous-jacents.

Le brevet précité indique que la semelle ainsi traitée présente une résistance à la friction réduite par rapport à la surface à repasser.

Toutefois, une telle semelle est très coûteuse à réaliser et elle est très sensible aux taches qui sont difficiles à nettoyer, de sorte que l'amélioration de la glisse qu elle permet théoriquement d'obtenir aboutit très rapidement à un résultat inverse.

Le but de la présente invention est de remédier aux inconvénients ci-dessus, en proposant une semelle émaillée présentant une "glisse" nettement améliorée, insensible aux taches et peu coûteuse à fabriquer.

Suivant l'invention, la surface de la semelle destinée à être appliquée sur les articles à repasser est constituée d'une plaque métallique recouverte d'émail, des bandes d'émail en relief sensiblement parallèles et s'étendant dans la direction longitudinale de la semelle étant appliquées sur ladite surface.

Ces bandes d'émail en relief permettent de réduire la surface de contact de la semelle avec les textiles à repasser et donc de réduire le coefficient de frottement, notamment dans la direction longitudinale de la semelle, c'est-à-dire dans la direction dans laquelle doit être déplacée la semelle pour obtenir une bonne qualité de repassage.

Ces bandes d'émail, contrairement aux microsillons gravés dans le métal de la semelle connue, ne rendent pas la semelle sensible aux taches.

Du fait que ces bandes d'émail n'exigent aucune préparation particulière de la surface de la semelle, elles n'affectent pas le coût de fabrication de celle-ci.

De plus, dans le cas d'une semelle à vapeur, ces bandes d'émail en relief favorisent la diffusion de la vapeur entre la semelle et les textiles.

Selon une version préférée de l'invention, le bord des bandes est arrondi. Cet arrondi favorise nettement la glisse.

Selon une version avantageuse de l'invention, lesdites bandes d'émail sont appliquées sur une couche d'émail.

Cette caractéristique permet d'obtenir une excellente adhérence des bandes d'émail, tout en rendant l'ensemble de la surface de la semelle insensible aux taches.

De préférence, lesdites bandes d'émail sont appliquées par sérigraphie. Cette technique permet d'obtenir des bandes d'émail ayant un tracé très précis et net, c'est-à-dire sans bavures susceptibles de réduire la glisse de la semelle.

De préférence également, lesdites bandes d'émail sont réalisées par vitrification d'une composition de particules d'émail.

Cette vitrification a pour effet d'arrondir les bords des bandes et de glacer la surface de celle-ci, ce qui favorise également la glisse.

D'autres particularités et avantages de l'invention apparaîtront encore dans la description ci-après.

Aux dessins annexés donnés à titre d'exemples non limitatifs :
- la figure 1 est une vue en plan de la semelle émaillée conforme à l'invention,
- la figure 2 est une vue en coupe à plus grande échelle suivant le plan II-II de la figure 1.

La semelle de fer à vapeur représentée sur les figures comprend une plaque métallique 1, par exemple en aluminium laminé, percée d'orifices 2 pour le passage de la vapeur.

La surface de cette semelle destinée à venir en contact avec les articles à repasser est recouverte d'une couche continue d'émail 3. Cette couche d'émail 3 est elle-même recouverte de bandes d'émail 4 en relief, parallèles les unes aux autres et s'étendant dans la direction longitudinale de la semelle. Ces bandes en relief 4 présentent en section un profil arrondi.

De préférence, la couche d'émail 3 est appliquée par pulvérisation d'une composition aqueuse de particules d'émail vitrifiables. Les bandes d'émail 4 sont appliquées par sérigraphie sur la couche d'émail 3 à partir d'une composition de particules d'émail vitrifiables sensiblement à la même température que celles de ladite couche 3. Cette couche 3 et ces bandes 4 sont cuites simultanément, ce qui permet d'obtenir une excellente adhérence de ces bandes 4 à la couche d'émail 3.

Les bandes d'émail en relief 4 peuvent présenter une épaisseur comprise entre 10 et 100 µm.

La largeur des bandes 4 peut être comprise entre quelques centièmes de mm et quelques millimètres.

Par ailleurs, les bandes d'émail 4 ont de préférence une section transversale qui diminue progressivement de l'avant vers l'arrière de la semelle.

De ce fait, le coefficient de frottement par unité de surface entre la surface de la semelle et les articles à repasser diminue progressivement de l'avant vers l'arrière de la semelle, ce qui est favorable à l'obtention d'une bonne qualité de repassage.

D'autre part, la demanderesse a constaté lors d'essais qu'il était avantageux que le rapport surface des bandes en relief 4 sur surface de la semelle non recouverte par les bandes soit compris entre 0,5 et 2,5.

Les meilleurs résultats ont été obtenus lorsque ledit rapport est compris entre 1,8 et 2 à l'avant de la semelle, entre 0,75 et 0,85 au centre de la semelle et entre 0,6 et 0,7 à l'arrière de la semelle. De plus, il a été établi qu'il était avantageux que la surface de la semelle qui présente les bandes en relief 4 présente une cavité centrale qui couvre entre 25 et 70% de la surface de la semelle et dont la profondeur varie progressivement entre 0 près des bords de la semelle et une valeur comprise entre 0,3 et 1 mm près du centre de la semelle. Cette cavité permet encore de réduire davantage la glisse de la semelle de fer sur les articles à repasser. Il a également été constaté qu'il était avantageux que la dureté de l'émail constituant les bandes en relief 4 soit plus élevée que celle de l'émail 3 sur laquelle lesdites bandes 4 sont appliquées.

De ce fait, on réduit l'usure des bandes en relief au détriment de celle de la couche d'émail sur laquelle sont appliquées les bandes. Cette usure plus rapide de la couche d'émail augmente l'amplitude du relief des bandes et réduit la glisse.

Il est avantageux que la dureté de l'émail des bandes en relief 4 soit supérieure d'au moins 15% de celle de l'émail de la couche sous-jacente.

Ainsi, la dureté de la couche d'émail sousjacente mesurée avec une pointe Vickers appliquée sous une force de 0,3 daN est de préférence comprise entre 470 et 570, tandis que celle de l'émail des bandes en relief se situe de préférence entre 540 et 650.

On donne ci-après un exemple de mise en oeuvre du revêtement d'émail de la semelle conforme à l'invention.

On pulvérise sur la surface de la plaque en aluminium 1 de la semelle une barbotine aqueuse de fritte d'émail (pour aluminium) pour constituer la première couche 3. Après séchage de cette première couche 3, on applique sur celle-ci, à travers un masque sérigraphique reproduisant les bandes 4, une seconde couche d'émail sous la forme d'une pâte huileuse qui renferme:
a) 100 parties en poids d'une fritte d'émail pour aluminium renfermant par exemple :
   34% de SiO₂
   20% de Na₂O
   10% de K₂O
   2% de Li₂O
   20% de TiO₂
   2% de Al₂O₃
   2% de P₂O₅
   10% de V₂O₅
b) 5 à 10 parties de pigments minéraux résistant à une température au moins égale à 600°C.
c) 25 à 45 parties d'huile de pin.

Cette couche est séchée.

Les deux couches d'émail ainsi obtenues sont cuites simultanément à une température de l'ordre de 550°C.

Cette cuisson fait vitrifier les particules d'émail. Ce frittage a pour effet d'arrondir les bords des bandes d'émail 4 et de lisser la surface de celles-ci, en supprimant tout angle vif et toute aspérité.

Les bandes en émail 4 formées sur la surface de la semelle réduisent notablement la surface de contact entre la semelle et les textiles à repasser. De plus, grâce au profil arrondi et lisse de ces bandes 4, la "glisse" de la semelle est nettement améliorée, notamment dans son sens longitudinal qui correspond au sens normal de repassage.

Les bandes d'émail 4 ont également pour effet d'espacer de quelques dizaines de microns la surface de la semelle, de laquelle débouchent les orifices 2 de passage de la vapeur, par rapport à la surface des articles textiles, ce qui crée des canaux de diffusion de la vapeur répartis sur l'ensemble de la semelle, qui favorisent l'action de cette vapeur sur les textiles.

Le tableau I ci-après, démontre l'amélioration surprenante de glisse d'une semelle conforme à l'invention à l'égard d'autres semelles.

Sur ce tableau, le fer n° 2 comporte une semelle émaillée, comme décrite dans le brevet français n° 2 581 402 de la demanderesse.

Le fer n° 9 est équipé d'une semelle en aluminium émaillée et portant des bandes émaillées, conformément à la présente invention.

Les valeurs de l'effort de traction mesuré illustrent l'aptitude au glissement de la semelle.

Ces valeurs montrent que la semelle selon l'invention glisse nettement mieux que les autres, quelle que soit la nature du textile repassé, la température de repassage et avec ou sans vapeur.

Cette amélioration surprenante de la glisse est également démontrée par le tableau II ci-après, sur lequel on a représenté les coefficients de frottement obtenus pour différents revêtements de semelles de fer.

Le tableau II ci-dessus montre en particulier que la semelle à bandes en relief selon la présente invention, fournit dans tous les cas - quelle que soit la matière textile repassée, les coefficients de friction les plus faibles.

## Revendications

1. Semelle de fer à repasser dont la surface est constituée d'une plaque métallique recouverte d'émail, caractérisée en ce que des bandes d'émail (4) en relief sensiblement parallèles et s'étendant dans la direction longitudinale de la semelle sont appliquées sur ladite surface.

2. Semelle conforme à la revendication 1, caractérisée en ce que le bord des bandes (4) est arrondi.

3. Semelle conforme à l'une des revendications 1 ou 2, caractérisée en ce que lesdites bandes d'émail (4) sont appliquées sur une couche d'émail (3).

4. Semelle conforme à l'une des revendications 1 à 3, caractérisée en ce que lesdites bandes d'émail (4) sont appliquées par sérigraphie.

5. Semelle conforme à l'une des revendications 1 à 4, caractérisée en ce que lesdites bandes d'émail (4) sont réalisées par frittage d'une composition de particules d'émail.

6. Semelle conforme à l'une des revendications 3 à 5, caractérisée en ce que ladite couche d'émail (3) est appliquée par pulvérisation d'une composition de particules d'émail vitrifiables, les bandes d'émail (4) étant appliquées par sérigraphie sur ladite couche (3) à partir d'une composition de particules d'émail vitrifiables sensiblement à la même température que celles de ladite couche (3), cette couche (3) et ces bandes (4) étant cuites simultanément.

7. Semelle conforme à l'une des revendications 1 à 6, caractérisée en ce que lesdites bandes (4) présentent une épaisseur comprise entre 10 et 100 µm.

8. Semelle conforme à l'une des revendications 1 à 7, caractérisée en ce que la largeur des bandes (4) est comprise entre quelques centièmes de mm et quelques millimètres.

9. Semelle conforme à l'une des revendications 1 à 8, caractérisée en ce que les bandes (4) ont une section transversale qui diminue progressivement de l'avant vers l'arrière de la semelle.

10. Semelle conforme à l'une des revendications 1 à 9, caractérisée en ce que le rapport surface des bandes en relief (4) sur surface de la semelle non recouverte par les bandes, est compris entre 0,5 et 2,5.

11. Semelle conforme à la revendication 10, caractérisée en ce que ledit rapport est compris entre 1,8 et 2 à l'avant de la semelle, entre 0,75 et 0,85 au centre de la semelle et entre 0,6 et 0,7 à l'arrière de la semelle.

12. Semelle conforme à l'une des revendications 3 à 11, caractérisée en ce que la dureté de l'émail constituant les bandes en relief (4) est plus élevée que celle de l'émail (3) sur laquelle lesdites bandes (4) sont appliquées.

## Patentansprüche

1. Bügeleisensohle, deren Oberfläche durch eine mit Email bedeckte Metallplatte gebildet ist, dadurch gekennzeichnet, daß auf die Oberfläche erhabene Emailstreifen (4) aufgebracht sind, die im wesentlichen parallel sind und sich in der Längsrichtung der Sohle erstrecken.

2. Sohle gemäß Anspruch 1, dadurch gekennzeichnet, daß der Rand der Streifen (4) abgerundet ist.

3. Sohle gemäß einem der Ansprüche 1 oder 2, dadurch gekennzeichnet, daß die Emailstreifen (4) auf eine Emailschicht (3) aufgebracht sind.

4. Sohle gemäß einem der Ansprüche 1 bis 3, dadurch gekennzeichnet, daß die Emailstreifen (4) durch Siebruck aufgebracht sind.

5. Sohle gemäß einem der Ansprüche 1 bis 4, dadurch gekennzeichnet, daß die Emailstreifen (4) durch Sintern eine Zusammensetzung von Emailteilchen gebildet sind.

6. Sohle gemäß einem der Ansprüche 3 bis 5, dadurch gekennzeichnet, daß die Emailschicht (3) durch Aufstauben einer Zusammensetzung von verglasbaren Emailteilchen aufgebracht ist, daß die Emailstreifen (4) auf die Schicht (3) durch Siebdruck ausgehend von einer Zusammensetzung von Emailteilchen aufgebracht sind, die im wesentlichen bei der gleichen Temperatur verglasbar sind wie diejenigen der Schicht (3), und daß die Schicht (3) und die Streifen (4) gleichzeitig eingebrannt werden.

7. Sohle gemäß einem der Ansprüche 1 bis 6, dadurch gekennzeichnet, daß die Streifen (4) eine Dicke zwischen 10 und 100 µm aufweisen.

8. Sohle gemäß einem der Ansprüche 1 bis 7, dadurch gekennzeichnet, daß die Breite der Streifen (4) zwischen einigen Hundertsteln Millimetern und einigen Millimetern beträgt.

9. Sohle gemäß einem der Ansprüche 1 bis 8, dadurch gekennzeichnet, daß die Streifen (4) einen Querschnitt haben, der vom Vorderteil zum Hinterteil der Sohle fortschreitend abnimmt.

10. Sohle gemäß einem der Ansprüche 1 bis 9, dadurch gekennzeichnet, daß das Verhältnis der Oberfläche der erhabenen Streifen (4) zu der nicht von den Streifen bedeckten Oberfläche der Sohle zwischen 0,5 und 2,5 beträgt.

11. Sohle gemäß Anspruch 10, dadurch gekennzeichnet, daß das Verhältnis im Vorderteil der Sohle zwischen 1,8 und 2, in der Mitte der Sohle zwischen 0,75 und 0,85 und im Hinterteil der Sohle zwischen 0,6 und 0,7 beträgt.

12. Sohle gemäß einem der Ansprüche 1 bis 11, dadurch gekennzeichnet, daß die Härte des die erhabenen Streifen (4) bildenden Emails größer als diejenige des Emails (3) ist, auf das die Streifen (4) aufgebracht sind.

## Claims

1. A soleplate of an iron, the surface of the soleplate comprising an enamel-covered metal plate, characterised in that substantially parallel enamel strips (1) in relief extending in the longitudinal direction of the soleplate are applied to the aforementioned surface.

2. A soleplate according to claim 1, characterised in that the edges of the strips (4) are round.

3. A soleplate according to claim 1 or 2, characterised in that, the enamel strips (4) are applied to a layer of enamel (3).

4. A soleplate according to any of claims 1 to 3, characterised in that the enamel strips (4) are applied by silk screen printing.

5. A soleplate according to any of claims 1 to 4, characterised in that the enamel strips (4) are made by sintering a composition of enamel particles.

6. A soleplate according to any of claims 3 to 5, characterised in that the enamel layer (3) is applied by spraying a composition of vitrifiable enamel particles, the enamel strips (4) being applied by silk screen printing to the layer (3) from a composition of enamel particles which are vitrifiable substantially at the same temperature as the layer (3), the layer (3) and the strips (4) being baked simultaneously.

7. A soleplate according to any of claims 1 to 6, characterised in that the strips (4) have a thickness between 10 and 100 µm.

8. A soleplate according to any of claims 1 to 7, characterised in that the width of the strip (4) is between a few hundredths of an mm and a few mm.

9. A soleplate according to any of claims 1 to 8, characterised in that the strips (4) have a cross-section which progressively decreases from the front to the rear of the soleplate.

10. A soleplate according to any of claims 1 to 9, characterised in that the ratio of the area of the stripe in relief (4) to the area of the soleplate not covered by the strips is between 0.5 and 2,5.

11. A soleplate according to claim 10, characterised in that the aforementioned ratio is between 1.8 and 2 at the front of the soleplate, between 0.75 and 0.85 at the centre of the soleplate and between 0.6 and 0.7 at the rear of the soleplate.

12. A soleplate according to any of claims 3 to 11, characterised in that the hardness of the enamel forming the strips in relief (4) is greater than the hardness of the enamel (3) on to which the strips (4) are applied.
